# FASCICULE DE BREVET EUROPEEN

(11) **EP 0 107 576 B1**
(45) Date de publication et mention de la délivrance du brevet: **10.08.1988**
(21) Numéro de dépôt: 83401991.1
(22) Date de dépôt: 12.10.1983
(51) Int. Cl.: C08J 5/18, A61G 17/06

(54) **Film d'alcool polyvinylique à dissolution aqueuse retardée, son procédé de fabrication et son application à l'ensevelissement de cadavres**
Polyvinylalkoholfolie mit beschleunigter Wasserlöslichkeit, Verfahren zur Herstellung und Verwendung beim Begraben von Kadavern
Polyvinyl alcohol film with retarded water-solubility, process for its preparation and its use in burying dead bodies

(30) Priorité: 12.10.1982 FR 8217063
(43) Date de publication de la demande: 02.05.1984
(73) Titulaire: Etablissements P. RAIMBAULT & CIE Société Anonyme dite:, 03004 Moulins Cedex (FR); NEGOCE ET DISTRIBUTION N.E.D.I. Société à Responsabilité Limitée dite:, F-77670 Saint-Mammes (FR); Beghini, Pierre Gino, F-75010 Paris (FR); Festin, Pierre Raymond Albert Marie, F-75020 Paris (FR)
(72) Inventeur: Naude-Filonnière Jean-Pierre, F-78400 Chatou (FR); Beghini, Pierre Gino, F-75010 Paris (FR); Festin, Pierre Raymond Albert Marie, F-75020 Paris (FR)
(74) Mandataire: Bonnetat, Christian

(56) Documents cités:
- DE-A- 3 014 616
- FR-A- 1 102 565
- FR-A- 1 401 403
- GB-A- 1 026 349
- ULLMANNS ENCYKLOPÄDIE DER TECHNISCHEN CHEMIE, vol. 19, 1980, page 378, colonne de gauche, Verlag Chemie, Weinheim, DE
- C.A. FINCH: "Polyvinyl alcohol, 1973, page 340, lignes 8-14, A Wiley-Interscience Publication, Londres, GB

## Description

La présente invention concerne un procédé pour la réalisation de dispositifs d'ensevelissement de cadavres à base d'un film d'alcool polyvinylique à dissolution aqueuse retardée, ainsi qu'un tel dispositif obtenu par la mise en oeuvre du procédé.

On sait que les films d'alcool polyvinylique sont obtenus, à partir de granulés de résine d'alcool polyvinylique, eux-mêmes obtenus par polymérisation, dissolution aqueuse, puis saponification de l'acétate de vinyle produit par action de l'acide acétique sur l'acétylène. Ces granulés sont ensuite dissous dans de l'eau, chauffés et additionnés de divers composants et le mélange aqueux obtenu est conformé en film, par exemple par calandrage ou extrusion-soufflage.

D'une manière générale, les films d'alcool polyvinylique sont solubles dans l'eau et l'on sait, au moyen de traitements thermiques ou chimiques par exemple, ajuster la solubilité d'un film d'alcool polyvinylique en fonction de la température de l'eau dans laquelle ledit film est plongé.

Par ailleurs, par le document DE-A-3 014 616, on connait déjà un dispositif d'ensevelissement de cadavres à base d'alcool polyvinylique. Toutefois, dans ce dispositif connu la qualité de l'alcool polyvinylique n'est pas précisée et, de plus, il est nécessaire de prévoir un revêtement interne.

L'objet de la présente invention est de réaliser un dispositif d'ensevelissement de cadavres à base d'un film d'alcool polyvinylique dont la dissolution aqueuse, au lieu d'être pratiquement instantanée comme pour les films connus, soit retardée dans le temps de quelques mois ; le dispositif selon l'invention peut alors être réalisé, entre autres formes, sous celle de linceuls, de housses mortuaires ou de cuvettes de cercueil.

On sait que, de nos jours, les morts ne sont ensevelis que plusieurs jours après leur décès et que leur mise en bière n'est effectuée que le jour de l'enterrement. Il en résulte que les corps sont exposés, généralement sur un lit, plusieurs jours avant d'être ensevelis, et que, surtout par temps chaud, la décomposition desdits corps est suffisamment avancée avant la mise en bière pour entraîner l'émission d'odeurs nauséabondes et pour soulever des problèmes d'hygiène.

Par ailleurs, on sait que les cercueils comportent un capitonnage intérieur constitué par un film plastique en chlorure de polyvinyle de couleur blanche. Cette feuille plastique de 100 µm a un double rôle:
- masquer les imperfections du bois de cercueil,
- et surtout réaliser une cuvette étanche pour pallier les effets de la désagrégation des corps dans le temps.

La réalisation de cette cuvette étanche en chlorure de polyvinyle pose les problèmes suivants:
- le chlorure de polyvinyle n'est absolument pas biodégradable et se retrouve toujours, même après une période de mise en terre très longue.
- quand l'on veut procéder à des réductions de corps ou des exhumations ce qui est assez courant, les personnels qui effectuent cette opération se trouvent toujours en présence de ces cuvettes qui sont restées étanches et qui par là même contiennent tous les éléments de décomposition avec le grand nombre d'inconvénients majeurs que cela entraîne.

Il est donc intéressant de réaliser une cuvette qui, au bout de quelques mois (5 à 6 environ), sous l'effet de la décomposition du cadavre, se délite progressivement et de façon que les résultats de la décomposition s'éliminent dans le sol.

Ainsi lors d'opérations d'exhumation ou de réduction de corps, le personnel n'est en contact qu'avec des résidus séchés, donc sans liquide, ni odeur forte.

A ces fins, selon l'invention, le procédé pour la réalisation d'un dispositif d'ensevelissement de cadavres, à base d'un film d'alcool polyvinylique à dissolution aqueuse retardée, obtenu à partir de résine d'alcool polyvinylique, saponifiée, est caractérisé en ce qu'on utilise un film tel que:
- son épaisseur est comprise entre 30 et 100 µm:
- la résine d'alcool polyvinylique de base contient une proportion en poids d'acétate de vinyle résiduel, non saponifié, qui est comprise entre 0,2 et 0,7 % ;
- ledit film comporte dans sa masse un plastifiant et un agent anti-blocking ; et
- avant élimination de l'eau servant à la dissolution aqueuse, la composition en poids dudit film est approximativement la suivante:
- Résine d'alcool polyvinylique : de 45 à 60 %
- Plastifiant : de 5 à 20 %
- Agents anti-blocking : de 0,05 à 0,2 %
- Eauquantité suffisante pour la dissolution aqueuse de la résine.

En effet, on a trouvé que l'on pouvait agir sur la durée de la dissolution d'un film d'alcool polyvinylique en jouant sur la proportion d'acétate de vinyle résiduel non saponifié. En conséquence, en ajustant cette proportion d'acétate de vinyle résiduel en fonction de l'épaisseur du film, il est possible de retarder le début apparent de la dissolution aqueuse.

Ainsi, grâce à l'invention, on peut réaliser des linceuls, des housses mortuaires ou des cuvettes de cercueil devant présenter une grande résistance mécanique pendant quelques dizaines de jours suivant leur mise en contact avec le corps d'un être mort et correspondant aux manipulations et à la présentation dudit corps avant son ensevelissement, mais entièrement biodégradable après plusieurs mois de contact, c'est-à-dire après ensevelissement.

On remarquera que le brevet GB-A-1 026 349 décrit des films d'alcool polyvinylique contenant une proportion molaire d'acétate de vinyle résiduel non saponifié de 0,2 % et ayant une épaisseur de 20 µm et de 100 µm.

De préférence, selon l'invention, notamment lorsque le film d'alcool polyvinylique est obtenu par calandrage (coulée continue), on utilise un plastifiant tel que la glycérine.

Afin de rendre le dispositif obtenu opaque, on peut ajouter des opacifiants au film, tels que le dioxyde de titane et le carbonate de calcium, dans une proportion pondérale comprise entre 10 et 15 %. On remarquera qu'un tel opacifiant joue indirectement le rôle de retardateur de dissolution aqueuse, puisqu'il influe sur la quantité initiale d'eau nécessaire à la dissolution aqueuse de la résine.

Dans un mode de réalisation avantageux, selon lequel pour obtenir ledit film on mélange en continu tous les composants, y compris l'eau, et on chauffe le mélange aqueux, puis on épand ledit mélange sur une calandre où il est chauffé, on utilise une résine d'alcool polyvinylique dont la saponification de l'acétate de vinye est telle que la proportion en poids d'acétate de vinyle résiduel non saponifié est comprise entre 0,2 % et 0,7 %, ledit mélange aqueux, avant épandage sur la calandre, est chauffé à une température comprise entre 80 et 95° C, et on réalise un film dont l'épaisseur est comprise entre 30 et 100 µm. Ledit mélange aqueux peut être soumis à désaération avant épandage.

Ainsi, selon l'invention, on obtient des dispositifs pour l'ensevelissement de cadavres, caractérisés en ce qu'ils sont fabriqués par la mise en oeuvre du procédé spécifié ci-dessus et en ce qu'ils se présentent sous la forme de linceuls, housses mortuaires, cuvettes de cercueil ou d'enveloppes présentant une grande résistance mécanique pendant quelques dizaines de jours suivant leur mise en contact avec le corps d'un être mort, mais étant entièrement biodégradés après quelques mois de ce contact.

Lorsque ledit dispositif se présente sous la forme d'une enveloppe étanche d'ensevelissement, ladite enveloppe est avantageusement pourvue d'une soupape permettant les communications gazeuses de l'intérieur de l'enveloppe vers l'extérieur. De préférence, cette soupape permet de faire le vide dans ladite enveloppe.

On décrit ci-après un exemple de réalisation particulier.

Pour fabriquer un film de 80 µm d'épaisseur, on verse dans la cuve d'un mélangeur les produits suivants:
- 57 kg de granulés de résine d'alcool polyvinylique (ayant un taux résiduel d'acétate de vinyle égal à 0,3 %) ;
- 14 kg de glycérine à titre de plastifiant ;
- 17 kg de dioxyde de titane et de carbonate de calcium à titre d'opacifiants ;
- 0,5 kg d'acide borique à titre de stabilisant ;
- 0,2 kg d'alkyl aryl polyether à titre d'agent mouillant ;
- 0,15 kg de stéarates métalliques et de polyols éthoxylés à titre d'agents anti-blocking ;

11,15 litres d'eau.

Le mélange aqueux est chauffé à 85°C et après dissolution complète des composants, le mélange est transmis à une cuve de désaération, puis à une calandre d'épandage réglée à l'épaisseur de 80 µm. La calandre est chauffée pour évaporer l'eau du film et celui-ci est séché, puis enroulé en bobine.

Pour déterminer les propriétés mécaniques et physiques de ce film, on le soumet à des tests à différents taux d'humidité relative (HR) et à des températures comprises entre 22 et 23°C.

Résistance à la rupture en traction (NF T 54102)
- sens longitudinal N/mm2 39 - 49
- sens transversal N/mm2 35 - 43

Allongement à la rupture en traction (NF T 54 102)
- sens longitudinal % 156-171
- sens transversal % 180-200

Perméabilité à la vapeur d'eau g/dm2/24/25 µm

x humidités relatives sur les faces du film.

Conditions du test : 96 heures à 32° C en atmosphère saturée.

Par ailleurs, avec ce film, on forme des sacs dans lesquels sont enfermés des cadavres d'animaux.

Les sacs et leur contenu sont ensevelis en terre et des vérifications périodiques ont montré que la résistance mécanique de la matière desdits sacs restait satisfaisante pendant 30 à 60 jours et que ceux-ci disparaissaient progressivement à partir de 180 jours pour être éliminés complètement après 260 jours.

Avec le film selon l'invention, il est possible de fabriquer des enveloppes destinées à servir de linceul.

Ainsi, dès que la mort a été constatée par un médecin, on peut introduire le cadavre dans l'enveloppe fabriquée à l'avance et comportant une ouverture, après quoi on ferme cette ouverture par soudure, par exemple au moyen d'une thermosoudeuse portative à la disposition du médecin, ou de toute autre personne autorisée. L'enveloppe enferme ainsi le cadavre de façon étanche et elle empêche les odeurs de décomposition de se répandre. Le corps peut rester ainsi plusieurs jours sans qu'il en résulte d'émissions d'odeurs, ni de difficultés d'hygiène. En effet, d'une part, la soudure et la matière de l'enveloppe sont étanches et d'autre part, l'action des émissions liquides provenant du cadavre sur la matière de l'enveloppe peut par exemple conduire à un début de destruction de celle-ci en quelques dizaines de jours.

Notamment dans le cas où le cadavre par suite d'une maladie aurait tendancee à émettre de grandes quantités de gaz susceptibles de faire éclater l'enveloppe étanche, il est avantageux d'équiper celle-ci d'une soupapé permettant auxdits gaz de s'échapper bulle à bulle. Dans ce cas, il est avantageux que ladite soupape soit du type à travers lequel on puisse faire le vide. Ainsi, après la soudure de l'ouverture de l'enveloppe, on fait le vide à l'intérieur de celle-ci, par exemple à l'aide d'un simple aspirateur. Une telle aspiration permet de retarder la décomposition du cadavre puisque l'atmosphère à l'intérieur de l'enveloppe est raréfiée. Par suite, le temps d'exposition du cadavre dans son enveloppe peut alors être allongé si nécessaire.

L'enveloppe peut être au moins partiellement transparente pour permettre l'exposition du corps à la famille et aux amis avant l'ensevelissement. Cependant, il es't avantageux que l'enveloppe ne soit transparente qu'au niveau du visage et soit opaque ailleurs, de façon que le cadavre puisse être enfermé sans vêtement à l'intérieur de la housse.

De façon connue, peu de temps avant l'ensevelissement, le cadavre enfermé dans son enveloppe peut être introduit dans un cercueil. Cependant, grâce à l'enveloppe selon l'invention, il est éventuellement possible de supprimer ledit cercueil, qui est alors remplacé par ladite enveloppe.

La partie opaque de cette enveloppe peut être décorée et/ou colorée et/ou simuler, par exemple, des vêtements.

De plus, l'enveloppe peut être parfumée et/ou aseptisée.

Comme mentionné ci-dessus, le film selon l'invention pourra également être utilisé pour réaliser des cuvettes biodégradables de fond de cercueil.

## Revendications

1. Procédé pour la réalisation de dispositif d'ensevelis-sement de cadavres, à base d'un film d'alcool polyvinylique à dissolution aqueuse retardée, obtenu à partir de résine alcool polyvinylique saponifiée,
caractérisé en ce qu'on utilise un film tel que:
- son épaisseur est comprise entre 30 et 100 um;
- la résine d'alcool polyvinylique de base contient une proportion en poids d'acétate de vinyle résiduel, non saponifié, qui est comprise entre 0,2 et 0,7 % ;
- ledit film comporte dans sa masse un plastifiant et un agent anti-blocking ; et
- avant élimination de l'eau servant à la dissolution aqueuse, la composition en poids dudit film est
approximativement la suivante:
- Résine d'alcool polyvinylique : de 45 à 60 %
- Plastifiant : de 5 à 20 %
- Agents anti-blocking : de 0,05 à 0,2 %
- Eau quantité suffisante pour la dissolution aqueuse de la résine.

2. Procédé selon la revendication 1,
caractérisé en ce que le plastifiant est la glycérine.

3. Procédé selon la revendication 1,
caractérisé en ce que ledit film comporte au moins un opacifiant dans une proportion pondérale comprise entre 10 et 25%.

4. Procédé selon l'une quelconque des revendications 1 à 3, selon lequel pour obtenir ledit film on mélange en continu tous les composants, y compris l'eau, et on chauffe le mélange aqueux, puis on épand ledit mélange sur une calandre où il est chauffé,
caractérisé en ce qu'on utilise une résine d'alcool polyvinylique dont la saponification de l'acétate de vinyle est telle que la proportion en poids d'acétate de vinyle résiduel non saponifié est comprise entre 0,2 % et 0,7 %, en ce que ledit mélange aqueux, avant épandage sur la calandre, est chauffé à une température comprise entre 80 et 95°C, et en ce que l'on réalise un film dont l'épaisseur est comprise entre 30 et 100 µm.

5. Procédé selon la revendication 4,
caractérisé en ce que ledit mélange aqueux est soumis à désaération avant épandage.

6. Dispositif pour l'ensevelissement de cadavres,
caractérisé en ce qu'il est fabriqué par la mise en oeuvre du procédé selon l'une quelconque des revendications 1 à 5, et en ce qu'il se présente sous la forme d'un linceul, d'une housse mortuaire, d'une cuvette de cercueil ou d'une enveloppe présentant une grande résistance mécanique pendant quelques dizaines de jours suivant leur mise en contact avec le corps d'un être mort, mais qui est entièrement biodégradé après quelques mois de ce contact.

7. Dispositif selon la revendication 6, se présentant sous la forme d'une enveloppe étanche d'ensevelissement
caractérisée en ce que ladite enveloppe est pourvue d'une soupape permettant les communications gazeuses de l'intérieur de l'enveloppe vers l'extérieur.

8. Dispositif selon la revendication 7,
caractérisé en ce que la soupape permet de faire le vide dans ladite enveloppe.

## Patentansprüche

1. Verfahren zur Herstellung einer Vorrichtung zum Umhüllen von Leichen auf Basis eines Polyvinyl-Alkohol-Films mit verzögerter Wasserlöslicheit, erhalten aus verseiftem Polyvinyl-Alkohol-Harz,
dadurch gekennzeichnet, daß ein Film vor folgender Art verwendet wird:
- seine Dicke liegt zwischen 30 und 100 µm;
- das Polyvinyl-Basisharz enhält einen Gewichtsanteil von nicht-verseiftem Restvinylazetat zwischen 0,2 und 0,7 %;
- der Film enthält in seiner Masse einen Weichmacher und ein Antiblockiermittel; und
- vor Entfernung des als wässrige Lösung dienenden Wassers ist die Gewichtszusammentzung des Films ungefähr wie folgt:
-Polvinyl-Alkohol-Harz : von 45 bis 60 %
- Weichmacher : vob 5 bis 20 %
- Antiblockiermittel von 0,05 bis 0,2 %
Wasser: genügende Menge für die Wasserlöslichkeit des Harzes.

2. Verfahreren nach Anspruch 1,
dadurch gekennzeichnet, daß der Weichmacher Glyzerin ist.

3. Verfahren nach Anspruch 1,
dadurch gekennzeichnet, daß der Film wenigstens ein Trübungsmittel in einem Gewichtsanteil zwischen 10 und 25 % enthält.

4. Verfahren nach einem der Ansprüche 1 bis 3, nach dem zum Erhalten des Films alle Komponenten einschließlich des Wassers kontinuierlich gemischt werden, die wässrige Lösung erwärmt wird und die Mischung über einem Kalander verrieselt wird, wobei sie erwärmt wird,
dadurch gekennzeichnet, daß ein Polyvinyl-Alkohol-Harz verwendet wird, dessen Verseifung des Vinylazetats derart ist, daß der Gewichtsanteil des nicht-verseiften Restvinylazetats zwischen 0,2 und 0,7 % liegt, daß die wässrige Mischung vor Verrieselung über dem Kalander auf eine Temperatur zwischen 80 und 95° C erwärmt wird, und daß ein Film gebildet wird, dessen Dicke zwischen 30 und 100 µm liegt.

6. Verfahren nach Anspruch 4,
dadurch gekennzeichnet, daß die wässrige Mischung vor dem Verrieseln einer Entlüftung unterworfen wird.

6. Vorrichtung zum Umhüllen von Leichen,
dadurch gekennzeichnet, daß sie in Durchführung des Verfahrens nach einem der Ansprüche 1 bis 5 hergestellt wird und daß sie sich in Form eines Leichentuchs, einer Totendecke, einer Sargschale oder Umhüllung darstellt mit einer großen mechanischen Festigkeit für einige Zehn Tage nach In-Kontakt-Bringen mit einem Toten, die jedoch nach einigen Monaten in diesem Kontakt biologisch völlig abgebaut wird.

7. Vorrichtung nach Anspruch 6 in Form einer dichten Leichenumhüllung,
dadurch gekennzeichnet, daß die Umhüllung mit einem Ventil versehen ist, das eine Gasverbindung vom Innern der Umhüllung nach außen erlaubt.

8. Vorrichtung nach Anspruch 7,
dadurch gekennzeichnet, daß das Ventil es erlaubt, die Umhüllung luftleer zu machen.

## Claims

1. Method for the production of a device for burying dead bodies, comprising a polyvinyl alcohol film with retarded aqueous dissolution, obtained from a saponified polyvinyl alcohol resin,
characterized in that a film is utilized such as:
- its thickness is comprised between 30 and 100 µm ;
- the basic polyvinyl alcohol resin contains a proportion by weight of residual unsaponified vinyl acetate which is comprised between 0,2 and 0,7 % ;
- said film comprises in its body a plasticizer and an anti-blocking agent ; and
- before removal of water useful for aqueous dissolution, the composition by weight of said film is approximately as follows:
- polyvinyl alcohol resin : from 45 to 60 %
- plasticizer : from 5 to 20 %
- anti-blocking agent :from 0,05 to 0,2 %
- water: amount sufficient for aqueous dissolution of the resin.

2. Method according to claim 1,
characterized in that the plasticizer is glycerin.

3. Method according to claim 1,
characterized in that said film comprises at least one opaquing medium in a proportion by weight comprised between 10 and 25 %.

4. Method according to any one of claims 1 to 3, wherein to obtain said film, all the components inclusive of water are mixed continuously, the aqueous mixture is heated and then said mixture is spread over a calender where it is heated,
characterized in that a polyvinyl alcohol resin is used vinyl acetate saponification of which is such that the proportion by weight of residual unsaponified vinyl acetate is comprised between 0,2 and 0,7 %, in that said aqueous mixture, before being spread over the calender, is heated at a temperature comprised between 80 and 95° C, and in that a film is realized the thickness of which is comprised between 30 and 100 µm.

5. Method according to claim 4,
characterized in that said aqueous mixture is disaerated before being spread.

6. Device for burying dead bodies,
characterized in that it is realized by carrying out the method according to any one of claims 1 to 5, and in that it is in the form of a shroud, a pall, a cuffin bowl or an envelope having a great mechanical strenght during some tens of days after contacting the body of a dead person, but which is entirely biologically degraded after some months of this contact.

7. Device according to claim 6, in the form of a tight burying envelope,
characterized in that said envelope is provided with a valve permitting gas communications from the inside of the envelope to the outside.

8. Device according to claim 7,
characterized in that said valve enables to evacuate said envelope.
